# EUROPÄISCHE PATENTSCHRIFT

(11) **EP 1 069 962 B1**
(45) Veröffentlichungstag und Bekanntmachung des Hinweises auf die Patenterteilung: **15.05.2002**
(21) Anmeldenummer: 99907622.7
(22) Anmeldetag: 11.03.1999
(51) Int. Cl.: B21D 53/88, C21D 9/48, B62D 25/00

(54) **ZIEHTEILE AUS FEDERSTAHLBLECH, INSBESONDERE ALS LEICHTBAU- ODER KAROSSERIETEIL UND VERFAHREN ZU IHRER HERSTELLUNG**
DEEP-DRAWN PARTS MADE OF SPRING SHEET STEEL WHICH ARE ESPECIALLY USED AS A LIGHTWEIGHT STRUCTURAL MEMBER OR A VEHICLE BODY PART, AND A METHOD FOR THE PRODUCTION THEREOF
PIECES EMBOUTIES EN TOLE D'ACIER A RESSORT, S'UTILISANT NOTAMMENT COMME ELEMENT DE CONSTRUCTION LEGERE OU ELEMENT DE CARROSSERIE

(30) Priorität: 03.04.1998 DE 19815022
(43) Veröffentlichungstag der Anmeldung: 24.01.2001
(73) Patentinhaber: DaimlerChrysler AG, 70567 Stuttgart (DE)
(72) Erfinder: GOLLE, Roland, D-95701 Pechbrunn (DE); HOFFMANN, Hartmut, D-74206 Bad Wimpfen (DE); THOMS, Volker, D-75365 Calw (DE)
(86) Internationale Anmeldenummer: EP9901578
(87) Internationale Veröffentlichungsnummer: WO9951376

(56) Entgegenhaltungen:
- FR-A- 2 748 033
- US-A- 4 033 789
- US-A- 4 609 410

## Beschreibung

Die Erfindung betrifft Ziehteile aus Stahlblech, insbesondere für Kraftfahrzeugkarosserien, z.B. Karosserieaußenhaut- und tragende Strukturteile, aber auch vergleichbare Leichtbauteile anderer Anwendung sowie ein entsprechendes Herstellungsverfahren.

Heute werden im Karosseriebau vorzugsweise hochwertige Ziehstähle für die außenliegenden Beplankungsteile eingesetzt. Da sich diese Stähle wegen der niedrigen Fließgrenze des Werkstoffes sehr gut umformen lassen, führen zwangsläufig Bagatellschäden bei der Fertigung, insbesondere aber im Gebrauch des fertigen Fahrzeuges zu bleibenden Verformungen. Kleinere Stöße, z.B. beim Einparken auf Parkplätzen, Steinschlag, Hagelschlag o.dgl., führen zum Einbeulen und lassen sich nur mit relativ großen Aufwand wieder entfernen.

Es ist bekannt (Zeitschrift "Krafthand" Heft 4 vom 15.02.86, Seiten 151 bis 159), für Beplankungsteile von Fahrzeugkarosserien höherfeste Stähle im Karosseriebau zu verwenden, die zwar bei Reparaturarbeiten einen größeren Aufwand erforderlich machen, aber dennoch weniger schadensanfällig sind. Dort werden jedoch keine näheren Angaben hinsichtlich der empfohlenen höherfesten Stähle gemacht. Es werden weder konkrete Werkstoffe, noch Werkstoffkennwerte, noch Vorbehandlung der Werkstoffe erwähnt. Die dort referierten unterschiedlichen Bearbeitungskennwerte bezüglich "Normalblech" gegenüber "höherfestem Blech" lassen aufgrund des relativ geringen Unterschiedes eher darauf schließen, das es sich bei den "höherfesten Blechen" um solche mit einer von Hause aus höheren Werkstofffestigkeit in ungehärtetem Zustand handelt.

Die DE 195 29 881 C1 schlägt vor, Karosserieteile aus einem härtbaren Federstahl - vorzugsweise im Warmzustand - tiefzuziehen und das Werkstück erst im fertig gezogenen Zustand auf Federstahlhärte zu bringen. Diese Verfahrensweise erfordert aufwendige, beheizbare Tiefziewerkzeuge und eine in das Preßwerk integrierte Abschreckanlage, was umständlich ist und im Serienbetrieb mit einer solchen heterogenen Fertigung mit Warmumformung und Wärmebehandlung eine hohe Störungsrate erwarten läßt.

In einem Beitrag aus der deutschen Zeitschrift "Bleche Rohre Profile", 40 (1993), Seite 906ff mit dem Titel "Neue Entwicklungen bei der Fertigung von Karosserieteilen" wird ebenfalls der Begriff "höherfeste Stähle" für Karosseriebleche verwendet, bei denen es sich jedoch um nicht wärmebehandelte Stahlwerkstoffe handelt, die aufgrund ihrer Legierungszusammensetzung von Hause aus, d.h. in ungehärtetem Zustand eine höhere Werkstoffestigkeit im Vergleich zu herkömmlichen Blechstählen haben. In diesem Zusammenhang werden folgende Stahlsorten erwähnt: Ausscheidungshärtende Stähle, Ti- und Nb-mikrolegierte Stähle sowie martensitische oder bainitische Mehrphasenstähle. Es wird dort ausdrücklich erwähnt, daß allgemein die Umformbarkeit mit steigender Festigkeit zurückgeht; Probleme in dieser Hinsicht werden dort näher angesprochen.

Die US-PS 4 609 410 offenbart ein hochfestes, tiefziehbares Blech aus einem niedrig gekohlten Silizium/Phosphor-Stahl mit Zweiphasen-Eigenschaften, welches durch folgende Schritte hergestellt wird:
Zunächst Weichglühen des Bleches vorzugsweise im Ofen, um nachgiebige kristallograpische Texturen einer hohen Tiefziehfähigkeit zu erreichen (z.B. 4 h bei 780 °C), allerdings ohne dadurch ein Korngrößenwachstum auszulösen.
Nach einer undefinierten Zwischenabkühlung anschließend erneutes, kurzzeitiges Erwärmen des Bleches auf eine oberhalb des A₁-Umwandlungspunktes liegende Temperatur (z.B. im Bleibad vorzugsweise bei 760 °C oder bei 780 °C) über eine Zeitspanne von z.B. 1 Minute hinweg, um 2 bis 10 % Austenit zu erzeugen.
Danach rasches Abkühlen, z.B. Abschrecken in Wasser oder Öl bis auf Raumtemperatur, um wenigstens einen Teil des Austenits in Martensit oder Bainit umzuwandeln.

Um eine solche Umwandlung von Austenit zu erhalten, werden in bestimmter Weise zusammengesetzte Stähle empfohlen, die einen ausreichenden Grad von Härtbarkeit versprechen. Die Tiefziehfähigkeit der empfohlenen Legierungen und wärmebehandelten Bleche ist in der Literturstelle durch eine Reihe von Parametern, nämlich durch unterschiedlich definierte Streckgrenzen, durch die Zugfestigkeit, die Gleichmaßdehnung, die Gesamtdehnung, das Breiten/Dicken-Dehnungsverhälnis u.a. charakterisiert.

Gegenstand der FR 2 748 033 A1, die als nächstligender Stand der Technik ausgesehen wird, ist ein Verfahren zur Herstellung eines Bleches sowie ein danach hergestelltes Blech aus warmgewalztem Stahl von sehr hoher Festigkeit, welches umformbar, insbesondere tiefziehbar ist. Danach wird ein Stahl bestimmter Legierungszusammensetzung folgenden Behandlungsschritten unterworfen:
Walzen bei einer Temperatur unterhalb von 880 °C.
Erstes kurzes Abkühlen in Luft während einer Zeit von weniger als 10 Sekunden.
Zweites kontrolliertes Abkühlen mit einer Abkühlungsgeschwindigkeit zwischen 20 und 100 °C/Sek. in Abhängigkeit von der Dicke des gewalzten Stahlbandes, wobei die Temperatur am Ende der zweiten Abkühlung unterhalb des AR3-Punktes der Umwandlung von Austenit in Ferrit, vorzugsweise zwischen 700 und 750 °C liegt.
Annäherndes Halten der Temperatur auf einer Temperaturrampe verbunden mit einer leichten Luftabkühlung bei einer Abkühlungsgeschwindigkeit von 3 bis 10 °C/Sekund bis zu einer am Ende der Temperaturrampe vorliegenden Temperatur zwischen 700 und 640 °C.
Drittes ebenfalls kontrolliertes Abkühlen bei einer Abkühlungsgeschwindigkeit zwischen 20 und 100 °C/Sekunde in Abhängigkeit von der Dicke des Blechbandes auf eine am Ende der dritten Abkühlungsphase vorliegende Temperatur zwischen 300 und 450 °C.

Die schließlich vorliegende Struktur des gewalzten Stahles setzt sich aus Ferrit, Bainit und Restaustenit zusammen, was eine erhöhte mechanische Festigkeit bis 700 MPa mit erhöhten Dehnungswerten bis 14 % und einer erhöhten Bruchdehnung bis 25 % ergibt. Es werden herstellbare Blechdicken zwischen 2,5 und 5 mm genannt. Durch einen Siliziumgehalt von weniger als 0,5 % kann eine nach dem Beizen fehlerfreie Oberflächenzustand des warmgewalzten Bleches sichergestellt werden. Anwendungsmöglichkeiten bestehen z.B. im Automobil oder allgemein in mechanischen Konstruktionen für Tiefziehteile, Falzteile, Profile oder Leichtbauteile.

Die US-PS 4 033 789 beschreibt ein Verfahren zu Wärmebehandlung von tiefziehfähigen, auf herkömmliche Weise hergestellten Halbzeugen wie Platten oder Bänder aus einen Stahl einer bestimmten Legierungszusammensetzung, der durch ein Wärmebehandlungsverfahren mit folgenden Schritten behandelt wird:
Erwärmung oberhalb der Ac₃-Temperatur des Stahles für eine ausreichende Zeit, um das zunächst anstehende Gefüge vollständig in Austenit umzuwandeln.
Anschließend wird der Stahl mit einer von der Stahlzusammensetzung abhängigen Abkühlrate überwacht auf Temperaturen von 450 °C oder weniger abgekühlt.

Ziel dieser Wärmebehandlung ist es, ein Gefüge von 10 bis 35 Vol.-% aus Martensit und/oder Niedertemperatur-Bainit (= MLB) zu erreichen, dessen restliche Bestandteile vorwiegend aus voreutektoidem Ferrit bestehen. Hierbei handelt es sich üblicherweise um dendritischen und/oder streifigen Martensit und/oder niedrigen Bainit. Diese Umwandlungsprodukte haben typischerweise eine Vickershärte von 400 oder mehr. Die Bruchfestigkeit des Stahles steigt mit ansteigendem Gehalt an MLB an. Ein Minimum von 10 % MLB wird als erforderlich angesehen, um das angestrebte Minimum von 550 N/mm² an Bruchfestigkeit zu erhalten. Andererseits nimmt die Umformbarkeit mit ansteigendem Gehalt an MLB ab. Eine obere Begrenzung des MLB bei etwa 35 % ist erforderlich, um das angestrebte Maximum von 16 % an Gleichmaßdehnung zu erhalten. Vorzugsweise wird der Volumengehalt an MLB auf etwa 15 bis 25 % beschränkt, weil ein solcher Anteil bzw. Bereich die Umformbarkeit begünstigt und zu Bruchdehnungen in der Größenordnung von mindestens 586 N/mm² führt. Zwar dürfen auch kleinere Mengen von Hochtemperatur-Umwandlungsprodukten wie hoher Bainit und Perlit vorhanden sein, jedoch dürfen diese Mikrobestandteile die angestrebte Kombination von mechanischen Eigenschaften nicht nachteilig beeinflussen. Dieses Ziel-Gefüge ist nicht nur gut umformbar, sondern hat zugleich eine hohe Festigkeit. Aufgrund dieser Kombination mechanischer Eigenschaften kann der erfindungsgemäße Stahl bei schwierigen Teilen wie z.B. Radscheiben, Stoßfänger oder bei anderen Leichtbau-Anwendungen, wo es auf eine hohe Reißlänge ankommt, eingesetzt werden. Die Kombination einer Bruchfestigkeit von mindestens 550 N/mm² und eine Gleichmaßdehnung von mindestens 16 %, wird als ein erheblicher technischer Fortschritt angesehen.

Die drei zuletzt gewürdigten Druckschriften befassen sich mit einer Verbesserung der Umformbarkeit, insbesondere der Tiefziehbarkeit von hochfesten Stahlblechen, also mit der Vereinigung an sich widersprüchlicher Werkstoffeigenschaften: hohe Festigkeit kombiniert mit hoher Duktilität. Zur Erreichung dieses Zieles wird in allen drei Schriften jeweils eine bestimmte Zusammensetzung des Stahles und eine bestimmte Art der Wärmebehandlung des Stahlbleches empfohlen. Im Zusammenhang mit dem jeweils anzustrebenden metallurgischen Werkstoffgefüge wird auch Bainit - wenngleich in unterschiedlicher Art und Menge - im Gefüge erzeugt. In allen drei zuletzt gewürdigten Fällen werden jeweils unterschiedliche mehrphasige Zusammensetzungen als anzustrebende Gefügestruktur genannt:
- US-PS 4 609 410:: 2 - 10 Vol.-% Martensit oder niedriger Bainit in einer Ferrit-Matrix;
- FR 2 748 033 A1:: Ferrit, Bainit und Restaustenit (unquantifiziert);
- US-PS 4 033 789:: 10 - 35 Vol.-%, vorzw. 15 - 25 % Martensit und/oder niedriger Bainit in voreutektoidem Ferrit.

In allen drei Fällen des Standes der Technik handelt es sich um nur partiell bainitisierte und im übrigen unterschiedlich zusammengesetzte Gefüge und außerdem um spezifisch zusammengesetzte Stähle. Darüber hinaus sind die jeweils recht komplexen Wärmebehandlungsverfahren zur Erzielung der Zielgefüge ebenfalls recht unterschiedlich. Dies deutet darauf hin, daß zwar hohe Festigkeit und Duktilität bei Stählen miteinander vereinbar sind, daß hierzu jedoch individuelle Lösungen für bestimmte Stähle gesucht werden müssen.

Der Erfindung liegt die Aufgabe zugrunde, Ziehteile der eingangs genannten Art mit einer hohen Teilefestigkeit auf einfache Weise fertigen zu können.

Diese Aufgabe wird erfindungsgemäß durch die Merkmale von Anspruch 1 (Ziehteil) bzw. durch die von Anspruch 7 (Verfahren) gelöst. Danach wird also für Ziehteile, insbesondere für Karosserieteile ein Federstahl im wärmebehandelten, nämlich vollständig bainitisierten Zustand verwendet und dieser tiefbzw. streckgezogen. Dies ist bei entsprechender Werkzeuggestaltung, Pressenauslegung sowie Prozeßkräften trotz des gehärteten Bleches überaschend gut möglich. Es sind dazu allerdings wesentlich größere Prozeßkräfte als bisher üblich erforderlich. Alle für die Umformung erforderlichen Prozeßparameter sind empirisch neu zu ermitteln, was jedoch im Rahmen üblicher Optimierungsversuche und in Abhängigkeit vom jeweiligen Bauteil ohne weiteres möglich ist.

Dadurch, daß der Federstahl während des Umformprozesses mit - im Vergleich zu üblichen Tiefziehstählen - wesentlich höherer Niederhalterkraft und Umformkraft versagensfrei beansprucht werden kann, sind überraschend große Umformgrade bzw. Ziehtiefen möglich. Aufgrund der für die Tiefzieheignung an sich schlechten mechanischen Kennwerte des harten Federstahlbleches, nämlich niedrige Gleichmaß- und Bruchdehnung, niedriger Verfestigungsexponent, niedrige senkrechte Anisotropie, konnte in keinster Weise mit einer hohen Umformbarkeit gerechnet werden. Aufgrund der dennoch möglichen, hohen Umformgrade sind nicht nur weniger stark tiefgezogene Außenhautteile problemlos tiefziehbar, sondern auch tragende Strukturteile, für die größere Uinformgrade benötigt werden. Bei letzteren kann in sinnvoller Weise eine Feinstrukturierung - Waben- oder Waffelstruktur - zumindest in schwach gewölbten Bereichen des Ziehteiles überlagert werden, so daß hier eine hohe Steifigkeit erreicht werden kann.

Gehärtete Bleche verlieren im allgemeinen mit der Steigerung der Festigkeit, d.h. mit zunehmender Streckgrenze an Umformvermögen. Die meßbaren mechanischen Kennwerte wie Gleichmaßdehnung oder Bruchdehnung gehen mit zunehmender Festigkeit des Platinenwerkstoffs zurück. Dies gilt auch für den erfindungsgemäß empfohlenen, vollständig bainitisierten Federstahl. Überraschender Weise weist dieser Werkstoff jedoch ungewöhnlich hohe Umformkennwerte "senkrechte Anisotropie" und "Verfestigungsexponent" auf, die für konventionell gehärteten Federstahl völlig unüblich sind. Aufgrund der hohen Umformkennwerte des erfindungsgemäß empfohlenen, bainitisierten Federstahles ist es möglich, daß sehr hohe Prozeßkräfte anrißfrei übertragen werden können. Die dabei auftretenden bzw. einzusetzenden Prozeßkräfte können etwa das Zehnbis Zwanzigfache der Prozeßkräfte beim Tiefziehen von konventionellem Tiefziehstahl erreichen. Aufgrund dieser überraschend hohen Umformkennwerte des erfindungsgemäß empfohlenen, bainitisierten Federstahles konnten im Zusammenwirken mit den abnormen Prozeßkräften die guten Tiefziehergebnisse erzielt werden.

In diesem Zusammenhang muß darauf hingewiesen werden, daß das Tiefziehen oder Streckziehen von Blechbauteilen wesentlich höhere Anforderungen an die Umformbarkeit eines Werkstoffes stellt als andere Umformverfahren wie z.B. Biegen oder Stanzen. Bei umformkritischen Werkstoffen ist das Tiefziehen oder Streckziehen im Vergleich zum Biegen nur wesentlich schwieriger zu beherrschen, weil mit den Ziehen eine Oberflächenvergrößerung gegenüber der Ausgangsplatine verbunden ist. Nicht jeder Werkstoff, der sich gut kalt biegen läßt, ist auch ohne weiteres als Ziehwerkstoff geeignet.

Die Wärmebehandlung des Bainitisierens von Federstählen ist an sich bekannt. In älteren Literaturstellen aus dem deutschsprachigen Raum ist diese Art der Wärmebehandlung auch als Isothermhärtung oder auch mit Zwischenstufenvergütung bezeichnet. Es ist auch bekannt, daß bainitisierte Federstähle kaltverformt werden können (vgl. z.B. einen Beitrag aus der Fachzeitschrift "Draht", 3 (1992), Seiten 307 - 310). Nach dem Wissensstand der Anmelderin sind jedoch nur Biegen oder Stanzen als Umformarten solcher Werkstoffe bekannt, nicht jedoch das Tiefziehen oder Streckziehen, bei dem ein wesentlich höheres Maß von Dehnung und Stauchung und vor allem eine mehrdimensionale Dehnung bzw. Stauchung verlangt wird.

Beim Bainitisieren muß der Stahl aus der Austenitisierungstemperatur und aus dem austenitisierten Zustand sehr rasch - etwa innerhalb einer Sekunde - auf eine Temperatur, die deutlich oberhalb der Martensit-Start-Temperatur liegt, also z.B. auf etwa 300 bis 350 °C, abgekühlt werden, wozu Salzbäder oder Bleibäder verwendet werden können. Der Stahl muß dann eine gewisse, von der Legierung des Stahles abhängige Zeit lang - etwa 2 bis 10 Minuten lang - auf dieser Temperatur gehalten werden, bis sich der Austenit vollständig in bainitisches Gefüge umgewandelt hat. Erst danach kann der Stahl auf Raumtemperatur abkühlen, was durch Stehen-lassen oder durch Zwangskühlung erfolgen kann.

Die Streckgrenze der gehärteten, bainitisierten Federstähle liegt etwa im Bereich von 800 bis 1800 N/mm², vorzugsweise 900 bis 1200 N/mm²; die Zugfestigkeit liegt um etwa 100 bis 200 N/mm² darüber. Obwohl - wie gesagt - mit zunehmender Streckgrenze eines Werkstoffes dessen Umformvermögen abnimmt, wird von den der Anmelderin bekannten bainitisierten Federstählen aus der PT-Gruppe der Federstahl mit der Bezeichnung PT120 mit einer Zugfestigkeit von 1200 N/mm² und einer Streckgrenze von 1000 N/mm² besonders empfohlen, weil er nach den Erkenntnissen der Anmelderin in dieser Gruppe sehr guter Festigkeit kombiniert mit sehr guter Umformeigenschaften aufweist. Es können Federstähle aus konventionellem Kohlenstoffstahl - z.B. der DIN-Bezeichnungen CK60 oder C63 - oder aus rostfrei legiertem Federstahl - z.B. 67SiCr5 - verwendet werden. Der Einsatz von rostfreiem Stahlblech empfielt sich vorliegend besonders, weil die Lebensdauer-Erwartung der weniger beulempfindlichen Karosserieteile höher als bisher ist und weil Durchrostungen bei nicht-rostfreien Stählen bei hoher Lebensdauer und geringeren Wanddicken eher möglich sind als bisher.

Der beispielsweise empfohlene Federstahl mit der Bezeichnung Ck60 (nach DIN) oder 2 C 60 (nach Euronorm 83) hat folgende Zusammensetzung in Gew.-%:

| | |
|---|---|
| Kohlenstoff | 0,57 - 0,65 %, |
| Silizium | bis 0,40 %, |
| Mangan | 0,60 - 0,90 %, |
| Phosphor | max. 0,035 %, |
| Schwefel | max. 0,030 % und Rest Eisen. |

Aufgrund der hohen Festigkeit des Werkstoffes kann ein in der Dicke deutlich reduziertes Blech - etwa 0,3 mm bis 0,5 mm - im Vergleich zu bisher üblichen Blechdicken - 0,8 mm - zu Karosserieteilen verarbeitet werden. Zugleich zeigen die erfindungsgemäßen Karosserieteile ein verbessertes Beulverhalten, d.h. die Neigung zu plastischen Verformungen bei Bagatellschäden ist deutlich geringer als bisher; kleine Eindrückungen springen in der Regel elastisch in die Ursprungsform zurück. Durch die geringere Blechdicke können die daraus hergestellten Karosserieteile bei verbessertem Beulverhalten und gleicher Gesamtfestigkeit mindestens um etwa 20 % und bis zu 60 % leichter gestaltet werden als bisher.

Wegen des hohen Beulwiderstandes der erfindungsgemäßen Ziehteile sind diese nicht nur für Außenhautteile interessant. Vielmehr erschließt die vorliegende Erfindung völlig neue Anwendungsmöglichkeiten unter dem Aspekt eines Karosserie-Leichtbaus. Die bisher dünnsten Karosseriebleche hatten eine Stärke von etwa 0,7 mm; dank der Erfindung erscheinen unter Festigkeitsgesichtspunkten Blechstärken von etwa 0,3 mm durchaus möglich, insbesondere dann, wenn an weniger stark gewölbten Werkstückbereichen eine Feinstrukturierung überlagert wird. Aufgrund einer möglich erscheindenden Blechstärkenreduzierung um bis zu 0,5 mm oder auf etwa ein Drittel der bisherigen Wandstärke sollten ganz erhebliche Gewichtseinsparungen an der Karosseriestruktur möglich sein, die dem Einsatz von Leichtmetallen zumindest ebenbürtig sind. Wenn darüber hinaus federharter rostfreier Stahl eingesetzt wird, kann darüber hinaus auch der Korrosionsnachteil dünner Stahlbleche kompensiert werden.

Zusammenfassend sei festgehalten, daß die Erfindung ein Ziehteil aus Stahlblech, insbesondere für Kfz-Karosserien, und ein Verfahren zur Herstellung solcher Ziehteile betrifft. Um Ziehteile mit einer hohen Teilefestigkeit aber geringem Gewicht und geringer Beulempfindlichkeit auf einfache Weise fertigen zu können, wird erfindungsgemäß ein im Ausgangszustand bereits gehärtetes, nämlich bainitisiertes Federstahlblech - z.B. CK60 oder C63 oder 67SiCr5 - beim Ziehen der Karosserieteile verwendet. Dadurch können Platinen mit einer Blechdicke von etwa 0,3 mm bis 0,5 mm verwendet werden, wodurch Gewichtseinsparungen von etwa 20 bis 60 % des bisherigen Teilegewichtes erzielt werden können. Das erfindungsgemäße Ziehteil ist also ein ausgesproches Leichtbauteil. Das Federstahlblech kann zusätzlich zu dem Bainitisieren mechanisch, z.B. durch Kaltwalzen oder durch Wärmebehandlung gehärtet sein. Die Streckgrenze des Platinenwerkstoffes liegt etwa im Bereich von 800 bis 1800 N/mm² und die Zugfestigkeit darüber.

## Patentansprüche

1. **Ziehteil** aus Stahlblech, insbesondere für Kraftfahrzeugkarosserien,
**gekennzeichnet durch** die Verwendung eines im Ausgangszustand bereits gehärteten, nämlich vollständig bainitisierten Federstahlbleches.

2. Ziehteil nach Anspruch 1, **gekennzeichnet durch** ein Blech aus einem Stahl mit der Bezeichnung Ck60 nach DIN oder 2 C 60 nach Euronorm 83 oder aus Stählen der DIN-Bezeichnung C63 oder 67SiCr5.

3. Ziehteil nach Anspruch 1, **gekennzeichnet durch** ein Blech aus einem Stahl mit einer Streckgrenze im Ausgangszustand oder an unverformten Stellen von 800 bis 1800 N/mm², vorzugsweise von 900 bis 1200 N/mm².

4. Ziehteil nach Anspruch 1, **gekennzeichnet durch** ein Blech aus einem Stahl mit folgender Zusammensetzung in Gew.-%:
| | |
|---|---|
| Kohlenstoff | 0,57 - 0,65 %, |
| Silizium | bis 0,40 %, |
| Mangan | 0,60 - 0,90 %, |
| Phosphor | max. 0,035 %, |
| Schwefel | max. 0,030 % und Rest Eisen. |

5. Ziehteil nach Anspruch 1, **gekennzeichnet durch** ein Blech mit einer Blechstärke von 0,3 bis 0,6 mm.

6. Ziehteil nach Anspruch 1, **dadurch gekennzeichnet, daß** zumindest den weniger stark gewölbten Bereichen des Ziehteils eine Feinstrukturierung in Form einer Waben- oder Waffelstruktur überlagert ist.

7. **Verfahren** zur Herstellung von Ziehteilen, bei dem eine Platine aus Blech in eine Ziehpresse eingelegt und durch ein sich schließendes Umformwerkzeug streck- und/oder tiefgezogen wird, insbesondere zur Herstellung von Ziehteilen nach Anspruch 1,
**dadurch gekennzeichnet, daß**
als Platinenwerkstoff gehärtetes, nämlich vollständig bainitisiertes Federstahlblech verwendet wird.

8. Verfahren nach Anspruch 7,
**dadurch gekennzeichnet, daß**
der Stahl zum Bainitisieren aus der Austenitisierungstemperatur und aus dem austenitisierten Zustand unter Verwendung von Salzoder Bleibädern sehr rasch - etwa innerhalb einer Sekunde - auf eine Bainitisierungs-Temperatur, die deutlich oberhalb der Martensit-Start-Temperatur liegt, abgekühlt und so lang auf dieser Temperatur gehalten wird, bis sich der Austenit vollständig in bainitisches Gefüge umgewandelt hat, und der Stahl erst danach auf Raumtemperatur abgekühlt wird.

9. Verfahren nach Anspruch 8,
**dadurch gekennzeichnet, daß**
der Stahl auf eine Bainitisierungs-Temperatur von 300 bis 350°C abgekühlt wird.

10. Verfahren nach Anspruch 8,
**dadurch gekennzeichnet, daß**
der Stahl, je nach Legierungszusammensetzung des Stahles, 2 bis 10 Minuten lang auf Bainitisierungs-Temperatur gehalten und so vollständig bainitisiert wird.

11. Verfahren nach Anspruch 8,
**dadurch gekennzeichnet, daß**
das Abkühlen des bainitisierten Stahles auf Raumtemperatur durch Stehen-lassen oder durch Zwangskühlung erfolgt.

12. Verfahren nach Anspruch 7,
**dadurch gekennzeichnet, daß**
das Federstahlblech neben dem Bainitisieren vor dem Zerteilen in Platinen durch weitere Wärmebehandlung oder mechanisch, z.B. durch Kaltwalzen gehärtet wird.

13. Verfahren nach Anspruch 7,
**dadurch gekennzeichnet, daß**
für weniger oder gar nicht korrosionsgefährdete Karosserieteile als Platinenwerkstoff gehärteter Federstahl mit der Werkstoffbezeichnung CK60 oder C63 verwendet wird.

14. Verfahren nach Anspruch 7,
**dadurch gekennzeichnet, daß**
daß für korrosionsgefährdete Karosserieteile als Platinenwerkstoff gehärteter, rostfreier Federstahl, z.B. Stahl mit der Werkstoffbezeichnung 67SiCr5, verwendet wird.

15. Verfahren nach Anspruch 7,
**dadurch gekennzeichnet, daß**
als Platinenwerkstoff Federstahl mit einer Streckgrenze im Bereich von 800 bis 1800 N/mm², insbesondere 900 bis 1200 N/mm² und darüber liegender Zugfestigkeit verwendet wird.

16. Verfahren nach Anspruch 7,
**dadurch gekennzeichnet, daß**
Platinen mit einer Blechdicke von etwa 0,3 mm bis 0,6 mm verwendet werden.

## Claims

1. Drawing component made from sheet steel, in particular for vehicle bodywork
**characterised by** the use of a spring sheet steel which is already hardened in the initial state, namely completely bainitised.

2. Drawing component according to claim 1 **characterised by** a sheet made from a steel with the specification Ck60 according to DIN or 2 C 60 according to Euronorm 83 or from steels of the DIN specification C63 or 67 SiCr5.

3. Drawing component according to claim 1 **characterised by** a sheet made from a steel with a yield stress in the initial state or at non-deformed points of 800 to 1800 N/mm², preferably from 900 to 1200 N/mm².

4. Drawing component according to claim 1 **characterised by** a sheet made from a steel with the following composition in weight-%:
| | |
|---|---|
| carbon | 0.57 - 0.65% |
| silicon | up to 40% |
| manganese | 0.60 - 0.90% |
| phosphorus | max. 0.035% |
| sulphur | max. 0.030% and rest iron. |

5. Drawing component according to claim 1 **characterised by** a metal sheet with a sheet strength of 0.3 to 0.6 mm.

6. Drawing component according to claim 1 **characterised in that** a fine structure in the form of a honeycomb or waffle structure overlies at least the less sharply curved areas of the drawing component.

7. Method of producing drawing components wherein a
blank made from sheet metal is inserted into a drawing press and stretched or deep-drawn by a self-closing conversion tool, in particular for the production of drawing components according to claim 1
**characterised in that**
hardened, namely completely bainitised spring sheet steel is used as a material for the blank.

8. Method according to claim 7
**characterised in that**
the steel for the purpose of bainitising from the austenitisation temperature and from the austenitised state is cooled using salt baths or lead baths very quickly - within around one second - to a bainitisation temperature which lies clearly above the mantensite start temperature and is maintained at this temperature until the austenite has been completely converted into a bainitic structure and the steel is cooled to room temperature only thereafter.

9. Method according to claim 8
**characterised in that**
the steel is cooled to a bainitisation temperature of 300 to 350°C.

10. Method according to claim 8
**characterised in that**
the steel, depending upon alloy composition of the steel, is maintained for a period of 2 to 10 minutes at bainitisation temperature and is thus completely bainitised.

11. Method according to claim 8
**characterised in that**
the cooling of the bainitised steel to room temperature takes place through allowing it to stand or through forced cooling.

12. Method according to claim 7
**characterised in that**
the spring steel sheet besides the bainitisation before division into blanks is hardened through further heat processing or mechanically, e.g. through cold-rolling.

13. Method according to claim 7
**characterised in that**
for less corrosion-prone bodywork components or for bodywork components which do not corrode at all hardened spring steel with the material specification CK60 or C63 is used as the blank material.

14. Method according to claim 7
**characterised in that**
for corrosion-prone bodywork components hardened, stainless spring steel, e.g. steel with the material specificiation 67SiCr5, is used as the blank material.

15. Method according to claim 7
**characterised in that**
spring steel with a yield stress in the region of 800 to 1800 N/mm², in particular 900 to 1200 N/mm² and tensile length lying above that is used.

16. Method according to claim 7
**characterised in that**
blanks with a sheet thickness of around 0.3 mm to 0.6 mm are used.

## Revendications

1. Pièce emboutie en tôle d'acier, notamment pour des carrosseries de véhicules automobiles, **caractérisée par** l'utilisation d'une tôle d'acier pour ressorts déjà durcie à l'état initial, à savoir complètement bainitisée.

2. Pièce emboutie selon la revendication 1, **caractérisée par** une tôle formée d'un acier portant la désignation Ck60 selon DIN ou 2 C 60 selon la norme Euronorm 83 ou formée d'aciers ayant la désignation C63 ou 67SiCr5 selon DIN.

3. Pièce emboutie selon la revendication 1, **caractérisée par** une tôle formée d'un acier possédant une limite apparente d'élasticité à l'état initial ou en des emplacements non déformés comprise entre 800 et 1800 N/mm² et de préférence entre 900 et 1200 N/mm².

4. Pièce emboutie selon la revendication 1, **caractérisée par** une tôle formée d'un acier possédant la composition suivante en % en poids:
| | |
|---|---|
| carbone | 0,57-0,65 %, |
| silicium jusqu'à | 0,40 % |
| manganèse | 0,60-0,90 % |
| phosphore maximum | 0,035 %, |
| soufre maximum | 0,030 %, |
le reste étant formé de fer.

5. Pièce emboutie selon la revendication 1, **caractérisée par** une tôle avec une épaisseur de tôle comprise entre 0,3 et 0,6 mm.

6. Pièce emboutie selon la revendication 1, **caractérisée en ce qu'**une structuration fine sous la forme d'une structure en nid d'abeilles ou une structure gaufrée est superposée au moins aux zones moins fortement cintrées de la pièce emboutie.

7. Procédé pour fabriquer des pièces embouties, selon lequel on introduit une platine en tôle dans une presse d'emboutissage et on l'étire et/ou on l'emboutit au moyen d'un outil de formage qui se ferme, notamment pour la fabrication de pièces embouties selon la revendication 1, **caractérisé en ce qu'**on utilise comme matériau pour la platine, une tôle en acier pour ressorts durcie, à savoir complètement bainitisée.

8. Procédé selon la revendication 7, **caractérisé en ce que** pour la bainitisation à partir de la température d'austénitisation et à partir de l'état austénitique, moyennant l'utilisation de bains de sel ou de bains de plomb, on refroidit très rapidement l'acier - par exemple en l'espace d'une seconde - jusqu'à une température de bainitisation, qui est nettement supérieure à la témpérature de démarrage de la martensite, et on le maintient à cette température jusqu'à ce que l'austénite ait été complètement convertie en une structure bainitique, et on refroidit l'acier seulement ensuite jusqu'à la température ambiante.

9. Procédé selon la revendication 8, **caractérisé en ce qu'**on refroidit l'acier jusqu'à une température de bainitisation comprise entre 300 et 350°C.

10. Procédé selon la revendication 8, **caractérisé en ce qu'**on maintient l'acier, en fonction de la composition de l'alliage de l'acier, pendant 2 à 10 minutes à la température de bainitisation et qu'on réalise ainsi une bainitisation complète de l'acier.

11. Procédé selon la revendication 8, **caractérisé en ce qu'**on effectue le refroidissement de l'acier bainitisé jusqu'à la température ambiante en le laissant reposer ou bien à l'aide d'un refroidissement forcé.

12. Procédé selon la revendication 7, **caractérisé en ce qu'**en dehors de la bainitisation, on durcit la tôle d'acier pour ressorts, par exemple avant la subdivision en platines, au moyen d'un traitement thermique supplémentaire ou mécaniquement, par exemple par laminage à froid.

13. Procédé selon la revendication 7, **caractérisé en ce que** pour des pièces de carrosserie moins ou même pas du tout exposées à la corrosion, on utilise comme matériau de la platine, de l'acier pour ressorts trempé possédant la désignation de matériau CK60 ou C63.

14. Procédé selon la revendication 7, **caractérisé en ce que** pour des pièces de carrosserie exposées à la corrosion on utilise, comme matériau de la platine, un acier pour ressorts inoxydable trempé, par exemple de l'acier possédant la désignation de matériau 67SiCr5.

15. Procédé selon la revendication 7, **caractérisé en ce qu'**on utilise comme matériau de la platine, un acier pour ressorts présentant une limite apparente d'élasticité dans la gamme comprise entre 800 et 1800 N/mm² et notamment entre 800 et 1200 N/mm² et une résistance à la traction supérieure.

16. Procédé selon la revendication 7, **caractérisé en ce qu'**on utilise des platines ayant une épaisseur de tôle comprise entre 0,3 mm et 0,6 mm.
